# DEMANDE DE BREVET EUROPEEN

(11) **EP 4 745 276 A1**
(43) Date de publication de la demande: **20.05.2026**
(21) Numéro de dépôt: 24213819.6
(22) Date de dépôt: 19.11.2024
(51) Int. Cl.: C25D 1/00, C23C 18/16

(54) **PROCÉDÉ DE FABRICATION D'UN MOULE DE GALVANOPLASTIE**

(71) Demandeur: Richemont International S.A., 1752 Villars-sur-Glâne (CH)
(72) Inventeur: Chabart, Mickael, 2014 Fleurier (CH)
(74) Mandataire: Novagraaf International SA

(57) **Abrégé**

Procédé de fabrication d'un moule de galvanoplastie, comprenant les étapes consistant à :
- se munir d'un substrat de base (10),
- avant ou après un dépôt et/ou après une texturation d'au moins une couche de résine de base sur le substrat de base (10), former une couche d'amorce, conductrice de l'électricité,
caractérisé :
en ce que la formation de la couche d'amorce comprend au moins les étapes consistant à :
i- former, en dessous d'une limite de percolation électrique, une première couche (30) en matériau conducteur de l'électricité,
ii- former, à une étape ultérieure de l'étape i-, une deuxième couche (50) en matériau conducteur de l'électricité,

et en ce que la couche d'amorce est formée au moins aux endroits où la première couche en matériau conducteur est directement recouverte par la deuxième couche en matériau conducteur

## Description

### Domaine technique de l'invention

La présente invention concerne de manière générale la fabrication de moules pour former des pièces métalliques par galvanoplastie c'est à dire par croissance métallique galvanique ou autocatalytique (par électrodéposition ou bien dépose par un procédé sans courant appelé « electroless » ou dépôt autocatalytique qui crée des dépôts métalliques par réduction chimique autocatalytique de cations métalliques dans un bain liquide). De telles fabrications de moule font typiquement appel à des techniques de photolithographie UV où de la résine photosensible est d'abord déposée sur un substrat puis irradiée au travers d'un masque pour pouvoir faire ensuite une gravure sélective de cette résine afin de générer des empreintes de moulage dans la résine. La présente invention concerne aussi la formation des pièces métalliques dans les moules précités.

### État de la technique

Dans l'art antérieur de fabrication de moules par photolithographie, on connait le document EP1835339A1 qui divulgue des étapes de développement de résine déposée sur un substrat métallique pour former des empreintes destinées à faire croître un dépôt métallique pour former des pièces métalliques de formes complexes. Une fois la résine déposée, le procédé comprend typiquement un ou plusieurs recuits (« pre-bake » et/ou « post-bake ») avant de développer la résine. Le procédé de fabrication du moule complet d'une manière générale peut être complexe. De plus, le substrat de base étant métallique, toute sa surface peut potentiellement interagir lors de l'électrodéposition, ce qui peut provoquer des dépôts intempestifs ou non désirés. On peut aussi noter que l'adhésion de la résine sur le substrat de base métallique peut poser problème (avec des décollements par exemple).

### Exposé de l'invention

Un but de la présente invention est de répondre aux inconvénients de l'art antérieur mentionnés ci-dessus et en particulier, tout d'abord, de proposer un procédé de fabrication simple, et/ou qui puisse permettre d'ajuster les endroits sur lesquels on pourra effectuer l'électrodéposition, et/ou la résine adhère correctement aux endroits voulus et/ou dont les pièces présentent une meilleure qualité de fabrication.

Pour cela un premier aspect de l'invention concerne un procédé de fabrication d'un moule de galvanoplastie, comprenant les étapes consistant à :
- se munir d'un substrat de base,
- avant ou après un dépôt et/ou après une texturation d'au moins une couche de résine de base sur le substrat, former une couche d'amorce, conductrice de l'électricité et agencée pour amorcer une croissance galvanique dans le moule de galvanoplastie,
caractérisé :
en ce que la formation de la couche d'amorce comprend au moins les étapes consistant à :
   i- former, en dessous d'une limite de percolation électrique, une première couche en matériau conducteur de l'électricité,
   ii- former, à une étape ultérieure de l'étape i-, une deuxième couche en matériau conducteur de l'électricité,
et en ce que la couche d'amorce est formée au moins aux endroits où la première couche en matériau conducteur est directement recouverte par la deuxième couche en matériau conducteur.

La première couche en matériau conducteur de l'électricité est formée en dessous d'une limite de percolation électrique, c'est-à-dire en dessous du seuil de percolation ne permettant pas la conductivité électrique, même si on utilise un matériau intrinsèquement conducteur de l'électricité (c'est-à-dire que la première couche, portant en matériau conducteur de l'électricité, n'est pas assez épaisse ou homogène pour conduire l'électricité). On peut noter que la couche d'amorce (à partir de laquelle la croissance métallique pourra démarrer) n'est réellement formée qu'aux endroits où la première couche en matériau conducteur est directement recouverte par la deuxième couche en matériau conducteur. Il en résulte que la première couche seule n'est pas suffisamment épaisse et/ou conductrice pour former la couche d'amorce. La première couche en matériau conducteur peut procurer une bonne surface pour recevoir la résine (où à tout le moins la résine adhérera correctement), et/ou la première couche en matériau conducteur ne permettra pas la croissance métallique (aux endroits non recouverts par la deuxième couche en matériau conducteur), tout ceci contribuant à proposer un procédé plus souple et/ou pour former des moules selon plus de possibilités. La couche d'amorce (la superposition de la première couche en matériau conducteur et la deuxième couche en matériau conducteur) peut rendre à nouveau conducteur le fond des empreintes si des résidus de résine sont présents sous forme de pollution, ou peut rendre le fond des empreintes propices à la croissance galvanique, si le substrat est en silicium dopé, en aluminium, en acier inoxydable. La couche d'amorce (la superposition de la première couche en matériau conducteur et la deuxième couche en matériau conducteur) peut également rendre conducteur une surface supérieure de la résine. On peut aussi noter que l'on dépose moins de matière conductrice sur les flancs des empreintes de la résine, si bien que la croissance métallique est plus homogène et les pièces sont de meilleure qualité.

Le procédé de fabrication du moule de galvanoplastie peut être défini par les caractéristiques suivantes, prises individuellement ou en combinaison.

Selon un mode de réalisation, le substrat de base comprend une surface conductrice à recouvrir par la résine. En particulier, dans le cas où on prévoit une électrodéposition ou croissance galvanique, une telle surface conductrice permet de relier les formes entre elles a l'électrode. En revanche la surface conductrice peut être en elle-même non propice à l'électrodéposition ou à la croissance galvanique. Par exemple, on peut prévoir du nickel, du fer, du chrome, de l'aluminium ou tout autre métal qui s'oxyde spontanément en surface, cette surface conductrice pourrait être en plus une couche sacrificielle pour séparer la plaquette des pièces par dissolution de celle ci. Dans ce dernier cas, les couches non percolées seront en matériaux propices à la croissance galvanique (comme de l'or) et seront conductrices ou reliées entre elles grâce à la surface conductrice. On peut noter que la surface conductrice est optionnelle, en particulier si une croissance autocatalytique est prévue.

Selon un mode de réalisation, le substrat de base comprend une couche conductrice sur laquelle on peut déposer la couche de résine de base. Selon un mode de réalisation, la formation, en dessous d'une limite de percolation électrique, de la première couche en matériau conducteur de l'électricité est effectuée après le dépôt (et après la texturation de ladite au moins une couche de résine de base) sur le substrat de base.

Selon un mode de réalisation, l'étape consistant à former, en dessous d'une limite de percolation électrique, une première couche en matériau conducteur de l'électricité consiste à utiliser un matériau conducteur de l'électricité, mais à le déposer si finement et/ou si insuffisamment que la première couche elle-même ne conduit pas l'électricité.

Selon un mode de réalisation, les étapes consistant à :
i- former, en dessous d'une limite de percolation électrique, une première couche en matériau conducteur de l'électricité,
ii- former, à une étape ultérieure de l'étape i-, une deuxième couche en matériau conducteur de l'électricité,
sont distinctes, et/ou mises en oeuvre à des instants différents, et/ou séparées par une étape intermédiaire (par exemple un dépôt de résine et/ou une structuration de résine et/ou une gravure).

Selon un mode de réalisation, la deuxième couche en matériau conducteur de l'électricité est formée en dessous d'une limite de percolation électrique. Selon un mode de réalisation, aucune de la première couche (seule) ou de la deuxième couche (seule) ne conduit l'électricité. Selon un mode de réalisation, l'étape consistant à former, en dessous d'une limite de percolation électrique, la deuxième couche en matériau conducteur de l'électricité consiste à utiliser un matériau conducteur de l'électricité, mais à le déposer si finement et/ou si insuffisamment que la deuxième couche elle-même ne conduit pas l'électricité.

Selon un mode de réalisation, la couche d'amorce est formée uniquement aux endroits où la première couche en matériau conducteur est directement recouverte par la deuxième couche en matériau conducteur.

Selon un mode de réalisation, la formation, en dessous d'une limite de percolation électrique, de la première couche en matériau conducteur de l'électricité est effectuée au moins partiellement sur une surface de base libre de résine. Autrement dit, la première couche en matériau conducteur de l'électricité est déposée directement sur le substrat de base (par exemple en silicium).

Selon un mode de réalisation, la formation, en dessous d'une limite de percolation électrique, de la première couche en matériau conducteur de l'électricité est effectuée avant la dépose de ladite couche de résine de base sur le substrat. Cette mise en oeuvre est appropriée pour effectuer une croissance autocatalytique, ou pour rendre la surface du substrat parfaitement conductrice uniquement après la formation de la deuxième couche.

Selon un mode de réalisation, la formation, en dessous d'une limite de percolation électrique, de la première couche en matériau conducteur de l'électricité est effectuée après la dépose de ladite couche de résine de base sur le substrat.

Selon un mode de réalisation, la formation, en dessous d'une limite de percolation électrique, de la première couche en matériau conducteur de l'électricité est effectuée après la texturation de ladite couche de résine de base.

Selon un mode de réalisation, la formation, en dessous d'une limite de percolation électrique, de la première couche en matériau conducteur de l'électricité est effectuée avant la dépose d'une couche ultérieure de résine sur la résine de base.

Selon un mode de réalisation, la formation, de préférence en dessous d'une limite de percolation électrique, de la deuxième couche en matériau conducteur de l'électricité est effectuée après la dépose et après la texturation d'une couche ultérieure de résine sur la résine de base.

Selon un mode de réalisation, la première couche en matériau conducteur de l'électricité et/ou la deuxième couche en matériau conducteur de l'électricité est réalisée en, ou comprend de l'or, et/ou du platine, et/ou du fer, et/ou du palladium, et/ou de l'argent, et/ou du cuivre, et/ou du nickel, et/ou du chrome, et/ou du titane, et/ou tantale.

Selon un mode de réalisation, la première couche en matériau conducteur de l'électricité et/ou la deuxième couche en matériau conducteur de l'électricité est(sont) déposée(s) par un procédé de dépôt par phase vapeur (de type PVD).

Selon un mode de réalisation, au moins l'une de la première couche en matériau conducteur de l'électricité et de la deuxième couche en matériau conducteur de l'électricité est déposée par un procédé autocatalytique, et de préférence la deuxième couche en matériau conducteur de l'électricité est déposée par un procédé autocatalytique, comme un bain de Nickel phosphore par exemple.

Selon un mode de réalisation, la première couche en matériau conducteur de l'électricité, et de préférence la deuxième couche en matériau conducteur de l'électricité, présente une épaisseur inférieure à 3 nm, de préférence inférieure à 2 nm.

Selon un mode de réalisation, la deuxième couche en matériau conducteur de l'électricité est un dépôt catalytique et présente une épaisseur comprise entre 3 µm et 7 µm.

Selon un mode de réalisation, la première couche en matériau conducteur de l'électricité présente une résistance électrique supérieure à 3.10³ ohms, de préférence 1.10⁴ ohms, de préférence supérieure à 1.10⁵ ohms, lors d'une mesure de résistance effectuée entre deux pointes de mesure séparées de 5 mm ± 0.5 mm, sous une tension comprise entre 5 V et 15 V.

Selon un mode de réalisation, la première couche est formée en un premier matériau conducteur de l'électricité et/ou la deuxième couche est formée en un deuxième matériau conducteur de l'électricité, différent du premier matériau conducteur de l'électricité.

Un deuxième aspect de l'invention peut concerner un procédé de fabrication d'une pièce métallique, de préférence une pièce horlogère ou joaillière, par galvanoplastie, comprenant les étapes consistant à :
- fabriquer un moule de galvanoplastie avec le procédé de fabrication d'un moule de galvanoplastie selon le premier aspect,
- fabriquer la pièce métallique par galvanoplastie ou par électrodéposition, en amorçant une croissance galvanique dans le moule de galvanoplastie à partir de la couche d'amorce conductrice.

Selon un mode de réalisation, le procédé comprend une étape de libération de la pièce métallique, comprenant par exemple la dissolution d'une couche sacrificielle, par exemple une surface conductrice initialement présente sur le substrat de base.

### Description des figures

D'autres caractéristiques et avantages de la présente invention apparaîtront plus clairement à la lecture de la description détaillée qui suit de mode(s) de réalisation de l'invention donné(s) à titre d'exemple(s) nullement limitatif(s) et illustré(s) par les dessins annexés, dans lesquels :
[fig. 1] représente une première étape d'un procédé de fabrication d'un moule de galvanoplastie avec la fourniture d'un substrat de base ;
[fig. 2] représente une deuxième étape du procédé de fabrication d'un moule de galvanoplastie avec la dépose d'une première couche de résine photosensible sur le substrat de base ;
[fig. 3] représente une troisième étape du procédé de fabrication d'un moule de galvanoplastie avec une irradiation de la première couche de résine photosensible au travers d'un premier masque ;
[fig. 4] représente une quatrième étape du procédé de fabrication d'un moule de galvanoplastie avec la formation par dépôt directionnel, en dessous d'une limite de percolation électrique, d'une première couche en matériau conducteur de l'électricité sur la première couche de résine photosensible texturée ou développée ;
[fig. 5] représente une cinquième étape du procédé de fabrication d'un moule de galvanoplastie avec la dépose d'une deuxième couche de résine photosensible sur la première couche en matériau conducteur de l'électricité ;
[fig. 6] représente une sixième étape du procédé de fabrication d'un moule de galvanoplastie avec une irradiation de la deuxième couche de résine photosensible au travers d'un deuxième masque ;
[fig. 7] représente une septième étape du procédé de fabrication d'un moule de galvanoplastie avec la formation, optionnellement en dessous d'une limite de percolation électrique, d'une deuxième couche en matériau conducteur de l'électricité sur la deuxième couche de résine photosensible texturée ou développée ;
[fig. 8] représente une mise en oeuvre alternative de la septième étape du procédé de fabrication d'un moule de galvanoplastie de la figure 7 avec la formation, optionnellement en dessous d'une limite de percolation électrique, de la deuxième couche en matériau conducteur de l'électricité sur la deuxième couche de résine photosensible texturée ou développée ;
[fig. 9] représente le début d'une étape d'un procédé de fabrication par galvanoplastie d'une pièce horlogère dans le moule de galvanoplastie de la figure 7 ou 8 ;
[fig. 10] représente une étape ultérieure du procédé de fabrication par galvanoplastie d'une pièce horlogère dans le moule de galvanoplastie de la figure 7 ou 8 ;
[fig. 11] représente une étape finale du procédé de fabrication par galvanoplastie d'une pièce horlogère dans le moule de galvanoplastie de la figure 7 ou 8.

### Description détaillée de mode(s) de réalisation

La figure 1 représente une première étape d'un procédé de fabrication d'un moule de galvanoplastie avec la fourniture d'un substrat de base 10, qui peut par exemple être formé par une plaquette en silicium 10a, ou tout autre composé non conducteur de l'électricité, et une surface conductrice optionnelle 10b (par exemple en nickel, en fer, en chrome, en aluminium). La surface conductrice optionnelle 10b est utile dans le cas où on prévoit de faire une croissance métallique par électrodéposition ou croissance galvanique.

La figure 2 représente une deuxième étape du procédé de fabrication d'un moule de galvanoplastie avec la dépose d'une première couche de résine photosensible 20 sur le substrat de base 10. On peut prévoir une dépose à la tournette (spin coating), ou la dépose d'un film de résine « prêt à déposer » dit « Thick Film Dry Sheet ». La résine photosensible peut être une résine du type SU-8. On peut prévoir une épaisseur de résine comprise entre 5 µm et 1000 µm par exemple.

La figure 3 représente une troisième étape du procédé de fabrication d'un moule de galvanoplastie avec une irradiation de la première couche de résine photosensible 20 au travers d'un premier masque 110. Comme le montre la figure 3, on obtient dans la première couche de résine photosensible 20 des portions exposées 21 et des portions non-exposées 22. On peut procéder à un chauffage ou recuit et les portions non-exposées 22 peuvent alors être dissoutes avec l'utilisation d'un solvant.

La figure 4 représente une quatrième étape du procédé de fabrication d'un moule de galvanoplastie avec la formation, en dessous d'une limite de percolation électrique, d'une première couche 30 en matériau conducteur de l'électricité sur la première couche de résine photosensible 20 texturée ou développée. On peut prévoir un dépôt physique en phase vapeur (ou PVD pour l'anglais physical vapor déposition) et de préférence un dépôt physique en phase vapeur directionnel pour minimiser les dépôts sur les flancs de la résine. La première couche 30 en matériau conducteur de l'électricité peut être réalisée en, ou comprend de l'or, et/ou du platine, et/ou du fer, et/ou du palladium, et/ou de l'argent, et/ou du cuivre, et/ou du nickel, et/ou du chrome, et/ou du titane, et/ou tantale.

De préférence, cette l'étape consistant à former, en dessous d'une limite de percolation électrique, la première couche 30 en matériau conducteur de l'électricité consiste à utiliser un matériau conducteur de l'électricité, mais à le déposer si finement et/ou si insuffisamment que la première couche 30 elle-même ne conduit pas l'électricité.

Par exemple, on peut ajuster les paramètres du dépôt physique en phase vapeur pour que la première couche 30 en matériau conducteur de l'électricité présente une épaisseur inférieure à 10 nm, de préférence inférieure à 5 nm, de préférence inférieure à 2 à 3 nm.

On peut noter que la quatrième étape du procédé de fabrication d'un moule de galvanoplastie avec la formation, de la première couche 30 en matériau conducteur de l'électricité, conduit à déposer la première couche 30 en matériau conducteur de l'électricité au fond des empreintes et sur les parties subsistantes de la première couche de résine photosensible 20 texturée ou développée. En particulier, on peut prévoir de ne pas déposer de matériau conducteur sur les flancs des empreintes de la première couche de résine photosensible 20 texturée ou développée.

La figure 5 représente une cinquième étape du procédé de fabrication d'un moule de galvanoplastie avec la dépose d'une deuxième couche de résine photosensible 40 sur la première couche 30 en matériau conducteur de l'électricité. Ici encore, on peut prévoir de la résine photosensible du type SU-8.

La figure 6 représente une sixième étape du procédé de fabrication d'un moule de galvanoplastie avec une irradiation de la deuxième couche de résine photosensible 40 au travers d'un deuxième masque 120. Comme le montre la figure 6, on obtient dans la deuxième couche de résine photosensible 40 des portions exposées 41 et des portions non-exposées 42. On peut procéder à un chauffage ou recuit et les portions non-exposées 42 peuvent alors être dissoutes avec l'utilisation d'un solvant.

La figure 7 représente une septième étape du procédé de fabrication d'un moule de galvanoplastie avec la formation, optionnellement en dessous d'une limite de percolation électrique, d'une deuxième couche 50 en matériau conducteur de l'électricité sur la deuxième couche de résine photosensible 40 texturée ou développée. Sur la figure 7, la deuxième couche 50 en matériau conducteur de l'électricité peut être formée par déposition autocatalytique, en se servant de la première couche 30 en matériau conducteur de l'électricité comme couche d'amorçage autocatalytique. Par exemple, la pièce peut être déposée dans un bain electroless comme du Nickel Phosphore. Les nanoparticules de platine, palladium ou fer vont initier la déposition d'une couche conductrice de nickel phosphore. Le dépôt peut être du nickel phosphore avec une épaisseur de 5 nm à 2 microns pour être conducteur.

La figure 8 représente une mise en oeuvre alternative de la septième étape du procédé de fabrication d'un moule de galvanoplastie de la figure 7 avec la formation, optionnellement en dessous d'une limite de percolation électrique, de la deuxième couche 50 en matériau conducteur de l'électricité sur la deuxième couche de résine photosensible 40 texturée ou développée. On peut prévoir un dépôt physique en phase vapeur (ou PVD pour l'anglais physical vapor déposition). La deuxième couche 50 en matériau conducteur de l'électricité peut être réalisée en, ou comprend de l'or, et/ou du platine, et/ou du palladium, et/ou du fer, et/ou de l'argent, et/ou du cuivre, et/ou du nickel, et/ou du chrome, et/ou du titane, et/ou tantale.

De préférence, cette l'étape consistant à former, en dessous d'une limite de percolation électrique, la deuxième couche 50 en matériau conducteur de l'électricité consiste à utiliser un matériau conducteur de l'électricité, mais à le déposer si finement et/ou si insuffisamment que la deuxième couche 50 elle-même ne conduit pas l'électricité.

Par exemple, on peut ajuster les paramètres du dépôt physique en phase vapeur pour que la deuxième couche 50 en matériau conducteur de l'électricité présente une épaisseur inférieure à 10 nm, de préférence inférieure à 5 nm, de préférence inférieure à 2 nm.

On peut noter que la septième étape du procédé de fabrication d'un moule de galvanoplastie avec la formation, de la deuxième couche 50 en matériau conducteur de l'électricité, conduit à déposer la deuxième couche 50 en matériau conducteur de l'électricité au fond des empreintes et sur les parties subsistantes de la deuxième couche de résine photosensible 40 texturée ou développée et/ou au fond des empreintes et sur les parties subsistantes de la première couche de résine photosensible 20 texturée ou développée. En particulier, on peut prévoir de ne pas déposer de matériau conducteur sur les flancs des empreintes de la première couche de résine photosensible 20 texturée ou développée et/ou sur les flancs des empreintes de la deuxième couche de résine photosensible 40 texturée ou développée.

A l'issue de l'étape de la figure 7 ou 8, on peut noter que la deuxième couche 50 en matériau conducteur de l'électricité est directement déposée sur certaines parties de la première couche 30 en matériau conducteur de l'électricité, si bien que cette superposition conduit à obtenir une couche d'amorce parfaitement conductrice de l'électricité, et bien propice à démarrer une croissance galvanique ou métallique pour fabriquer une pièce dans le moule des figures 7 ou 8.

On peut noter que figure 7, les parties supérieures de la deuxième couche de résine photosensible 40 texturée ou développée sont exemptes de tout matériau conducteur, si bien qu'il ne peut pas y avoir de croissance métallique à partir de ces surfaces supérieures.

On peut noter que figure 8, les parties supérieures de la deuxième couche de résine photosensible 40 texturée ou développée sont seulement recouvertes par la deuxième couche 50 en matériau conducteur de l'électricité, formée en dessous de la limite de percolation électrique, si bien que ces surfaces supérieures ne sont pas conductrices de l'électricité et qu'il ne peut pas y avoir de croissance métallique à partir de ces surfaces supérieures.

La figure 9 représente le début d'une étape d'un procédé de fabrication par galvanoplastie d'une pièce horlogère 100 dans le moule de galvanoplastie de la figure 7. La croissance métallique débute uniquement depuis le fond des empreintes formées dans la première couche de résine photosensible 20, depuis la couche d'amorce formée par la superposition de la deuxième couche 50 en matériau conducteur de l'électricité et de la première couche 30 en matériau conducteur de l'électricité. Dans le cas d'une électrodéposition, la surface conductrice 10b de la figure 1 permet de relier électriquement tous les fonds d'empreinte entre eux, et avec une borne d'un générateur de courant. Dans le cas d'une croissance autocatalytique, la surface conductrice 10b de la figure 1 peut être omise.

La figure 10 représente une étape ultérieure du procédé de fabrication par galvanoplastie de la pièce horlogère 100 dans le moule de galvanoplastie de la figure 7. Le niveau supérieur de la pièce horlogère 100 a dépassé figure 11 la face supérieure de la première couche de résine photosensible 20, et la croissance métallique continue de manière homogène. On notera que les cavités centrales de la couche supérieure de résine 40 sont reliées entre elles à d'autres endroits que le plan de coupe, pour que leurs fonds soient reliés électriquement entre eux.

La figure 11 représente la fin du procédé de fabrication par galvanoplastie de la pièce horlogère dans le moule de galvanoplastie de la figure 7, typiquement après une étape de rectification pour obtenir une surface plane et/ou homogène de la pièce horlogère 100. On peut noter que la face supérieure de la pièce horlogère 100 affleure correctement les parties supérieures de la deuxième couche de résine photosensible 40. La pièce horlogère 100 peut être une pièce de rouage, une roue dentée, une pièce de structure, une platine, un pont, une pièce de décoration, un cadran, une aiguille, une pièce de type came, levier et ressort...

### Application industrielle

Un procédé de fabrication selon la présente invention, et sa fabrication, sont susceptibles d'application industrielle.

On comprendra que diverses modifications et/ou améliorations évidentes pour l'homme du métier peuvent être apportées aux différents modes de réalisation de l'invention décrits dans la présente description sans sortir du cadre de l'invention.

On peut résumer de la manière suivante les différents cas d'application pour former des pièces dans les moules selon l'invention.

Dans le cas d'une électrodéposition ou croissance galvanique, avant la dépose de résine il doit y avoir une surface conductrice (mais pas forcément pour une croissance autocatalytique (electroless), comme expliqué ci-dessous) pour relier les formes ou empreintes entre elles et à l'électrode. En revanche la surface conductrice peut être non propice à de la croissance galvanique (comme du nickel, du fer, du chrome, aluminium ou tout autre métal qui s'oxyde spontanément en surface, cette surface conductrice pourrait être en plus une couche sacrificielle pour séparer le wafer des pièces par dissolution de celle-ci). Dans ce dernier cas les couches non percolées ultérieurement déposées seront en matériaux propices à la croissance galvanique (comme de l'or) et seront conductrice entre elles grâce à la surface conductrice.

On peut prévoir une plaquette standard avec une couche conductrice de base propice à la croissance galvanique. La métallisation sélective sur les couches de résine structurées est faite en deux étapes par deux dépôt PVD non percolés. Un premier dépôt PVD après la dépose du premier niveau de résine et un deuxième dépôt PVD après le dépôt du deuxième niveau de résine.

On peut prévoir une plaquette standard avec une couche conductrice de base propice à la croissance galvanique. La métallisation sélective sur les couches de résine structurées est faite en deux étapes par un dépôt PVD non percolé et catalytique, et un dépôt autocatalytique ou electroless (nickel phosphore ou cuivre par exemple). Le premier dépôt non percolé est déposé après le premier niveau de résine et le dépôt autocatalytique ou electroless après le dépôt et la structuration du deuxième niveau de résine, sur les surfaces catalytique.

Dans le cas d'un dépôt autocatalytique pour former les pièces, on peut prévoir pour fabriquer le moule une plaquette éventuellement sans surface initiale conductrice ou catalytique. On peut faire le dépôt du premier niveau de résine puis un premier dépôt non percolé catalytique sur la base du premier niveau structuré, dans les ouvertures. On peut faire le dépôt et la structuration du deuxième niveau de résine puis une croissance catalytique ou electroless pour recouvrir le premier dépôt non percolé avec un deuxième dépôt épais, pour ensuite former les pièces dans les moules.

## Revendications

1. Procédé de fabrication d'un moule de galvanoplastie, comprenant les étapes consistant à :
- se munir d'un substrat de base (10),
- avant ou après un dépôt et/ou après une texturation d'au moins une couche de résine de base sur le substrat de base (10), former une couche d'amorce, conductrice de l'électricité et agencée pour amorcer une croissance galvanique dans le moule de galvanoplastie,
**caractérisé :**
**en ce que** la formation de la couche d'amorce comprend au moins les étapes consistant à :
i- former, en dessous d'une limite de percolation électrique, une première couche (30) en matériau conducteur de l'électricité,
ii- former, à une étape ultérieure de l'étape i-, une deuxième couche (50) en matériau conducteur de l'électricité,
et **en ce que** la couche d'amorce est formée au moins aux endroits où la première couche en matériau conducteur est directement recouverte par la deuxième couche en matériau conducteur.

2. Procédé de fabrication d'un moule de galvanoplastie selon la revendication 1, dans lequel la deuxième couche (50) en matériau conducteur de l'électricité est formée en dessous d'une limite de percolation électrique.

3. Procédé de fabrication d'un moule de galvanoplastie selon l'une des revendications 1 ou 2, dans lequel la couche d'amorce est formée uniquement aux endroits où la première couche en matériau conducteur est directement recouverte par la deuxième couche en matériau conducteur.

4. Procédé de fabrication d'un moule de galvanoplastie selon l'une des revendications 1 à 3, dans lequel la formation, en dessous d'une limite de percolation électrique, de la première couche (30) en matériau conducteur de l'électricité est effectuée au moins partiellement sur une surface de base libre de résine.

5. Procédé de fabrication d'un moule de galvanoplastie selon l'une des revendications 1 à 4, dans lequel la formation, en dessous d'une limite de percolation électrique, de la première couche (30) en matériau conducteur de l'électricité est effectuée avant la dépose de ladite couche de résine de base sur le substrat de base (10).

6. Procédé de fabrication d'un moule de galvanoplastie selon l'une des revendications 1 à 4, dans lequel la formation, en dessous d'une limite de percolation électrique, de la première couche (30) en matériau conducteur de l'électricité est effectuée après la dépose de ladite couche de résine de base sur le substrat de base (10).

7. Procédé de fabrication d'un moule de galvanoplastie selon la revendication 6, dans lequel la formation, en dessous d'une limite de percolation électrique, de la première couche (30) en matériau conducteur de l'électricité est effectuée après la texturation de ladite couche de résine de base.

8. Procédé de fabrication d'un moule de galvanoplastie selon la revendication 6 ou 7, dans lequel la formation, en dessous d'une limite de percolation électrique, de la première couche (30) en matériau conducteur de l'électricité est effectuée avant la dépose d'une couche ultérieure de résine sur la résine de base.

9. Procédé de fabrication d'un moule de galvanoplastie selon l'une des revendications 1 à 8, dans lequel la formation, de préférence en dessous d'une limite de percolation électrique, de la deuxième couche (50) en matériau conducteur de l'électricité est effectuée après la dépose et après la texturation d'une couche ultérieure de résine sur la résine de base.

10. Procédé de fabrication d'un moule de galvanoplastie selon l'une des revendications 1 à 9, dans lequel la première couche (30) en matériau conducteur de l'électricité et/ou la deuxième couche (50) en matériau conducteur de l'électricité est réalisée en, ou comprend de l'or, et/ou du platine, et/ou du fer, et/ou du palladium, et/ou de l'argent, et/ou du cuivre, et/ou du nickel, et/ou du chrome, et/ou du titane, et/ou tantale.

11. Procédé de fabrication d'un moule de galvanoplastie selon l'une des revendications 1 à 10, dans lequel la première couche (30) en matériau conducteur de l'électricité et/ou la deuxième couche (50) en matériau conducteur de l'électricité est déposée par un procédé de dépôt par phase vapeur (de type PVD).

12. Procédé de fabrication d'un moule de galvanoplastie selon l'une des revendications 1 à 11, dans lequel au moins l'une de la première couche (30) en matériau conducteur de l'électricité et de la deuxième couche (50) en matériau conducteur de l'électricité est déposée par un procédé autocatalytique, et de préférence dans lequel la deuxième couche (50) en matériau conducteur de l'électricité est déposée par un procédé autocatalytique.

13. Procédé de fabrication d'un moule de galvanoplastie selon l'une des revendications 1 à 12, dans lequel la première couche (30) en matériau conducteur de l'électricité, et de préférence la deuxième couche (50) en matériau conducteur de l'électricité, présente une épaisseur inférieure à 3 nm, de préférence inférieure à 2 nm.

14. Procédé de fabrication d'un moule de galvanoplastie selon l'une des revendications 1 à 13, dans lequel la première couche (30) en matériau conducteur de l'électricité présente une résistance électrique supérieure à 3.10³ ohms, de préférence 1.10⁴ ohms, de préférence supérieure à 1.10⁵ ohms, lors d'une mesure de résistance effectuée entre deux pointes de mesure séparées de 5 mm ± 0.5 mm, sous une tension comprise entre 5 V et 15 V.

15. Procédé de fabrication d'une pièce métallique, de préférence une pièce horlogère ou joaillière (100), par galvanoplastie, comprenant les étapes consistant à :
- fabriquer un moule de galvanoplastie avec le procédé de fabrication d'un moule de galvanoplastie selon l'une des revendications 1 à 14,
- fabriquer la pièce métallique par galvanoplastie ou par électrodéposition, en amorçant une croissance galvanique dans le moule de galvanoplastie à partir de la couche d'amorce conductrice.
